# EUROPÄISCHE PATENTSCHRIFT

(11) **EP 0 527 411 B1**
(45) Veröffentlichungstag und Bekanntmachung des Hinweises auf die Patenterteilung: **22.02.1995**
(21) Anmeldenummer: 92113160.3
(22) Anmeldetag: 01.08.1992
(51) Int. Cl.: D06M 15/285, D06M 15/29

(54) **Wässriges Bindemittel für textile Flächengebilde**
Aqueous binder for textile material
Liant aqueux pour matériau textile

(30) Priorität: 14.08.1991 DE 9110054 U
(43) Veröffentlichungstag der Anmeldung: 17.02.1993
(73) Patentinhaber: Röhm GmbH, 64293 Darmstadt (DE)
(72) Erfinder: Fink, Herbert, Dr., W-6101 Bickenbach (DE); Süfke, Thomas, Dr., W-6101 Rossdorf (DE); Kniese, Heiner, W-6104 Seeheim-Jugenheim (DE)

(56) Entgegenhaltungen:
- EP-A- 0 019 169
- EP-A- 0 384 125
- DE-A- 1 619 056
- FR-A- 1 181 171
- FR-A- 1 188 638
- FR-A- 2 355 038

## Beschreibung

Die Erfindung betrifft ein wäßriges Bindemittel für textile Flächengebilde auf Basis eines in einer wäßrigen Phase dispergierten selbstvernetzenden Emulsionspolymerisats mit einem Gehalt an Einheiten des N-Methylol-acrylamids bzw. methacrylamids und eines in der wäßrigen Phase gelösten amidgruppenhaltigen Polymerisats.

Nach Untersuchungen von A. Zosel, W. Heckmann, G. Ley und W. Mächtle (Makromol.Chem., Macromol.Symp.35/36, 1990, S.423-446) wird bei der Emulsionspolymerisation von einer Mischung von Monomeren unterschiedlicher Hydrophilie in Wasser ein Teil der stärker wasserlöslichen Monomeren zu einem in der wäßrigen Phase gelösten Polymerisat polymerisiert. Bei der Herstellung selbstvernetzender Dispersionen unter Mitverwendung von N-Methylolacrylamid oder -methacrylamid, gegebenenfalls zusammen mit freiem Acrylamid oder Methacrylamid, entstehen demnach gelöste Polymerisate dieser Monomere. Ihre Menge dürfte stets unter 5 Gew.-%, bezogen auf das dispergierte Emulsionspolymerisat, liegen.

### Stand der Technik

Die N-Methylol-Gruppen in den selbstvernetzenden Dispersionen zum Verfestigen von textilen Flächengebilden bilden kovalente Vernetzungsbrücken zu den Hydroxyl- oder Amidgruppen des Bindemittels oder der Fasern des textilen Flächengebildes aus. Um eine stärkere Vernetzung zu erreichen, werden derartigen Bindemitteln in manchen Fällen in der wäßrigen Phase lösliche Polymerisate, wie wasserlösliche Aminoplastharze, zugesetzt.

Gemäß der DE-A 25 23 051 wird die Lagerungs- und Scherstabilität einer wäßrigen Dispersion eines Acryl-oder Butadien-Polymerisats für verschiedene technische Zwecke, beispielsweise zur Textilausrüstung, durch den Zusatz eines wasserlöslichen polymeren Materials verbessert. Als wasserlösliches polymeres Material kann beispielsweise teilweise oder völlig hydrolysiertes Polyvinylacetat, Stärke, verätherte Cellulose, Polyethylenglykol, Polyvinylpyrrolidon, Alkali-polyacrylat oder Polyacrylamid verwendet werden. Zur Stabilisierung einer selbstvernetzenden Acrylpolymerdispersion wurden Polyvinylalkohol und ein wasserlösliches Aminoplastharz als wasserlösliche Polymere zugesetzt.

In der DE-A 25 27 804 wird ein Bindemittel zur Verfestigung eines Zellwollgewebes beschrieben, das neben einer überwiegenden Menge eines wasserlöslichen Aminoplastharzes kleinere Mengen eines Emulsionspolymerisats mit einem Gehalt an N-Methylolmethacrylamid sowie eines Lösungspolymerisats aus Acryl- und Methacrylamid und Ethylacrylat enthält. Für die festen Harzkomponenten läßt sich ein Gesamtgehalt an gebundenem Formaldehyd von 29 Gew.-% errechnen, der sich zu mehr als 99 % in dem Aminoplastharz befindet. Beim Kondensieren in der Wärme setzen derartige Bindemittel erhebliche Mengen an Formaldehyd frei.

Aus der EP-A 326 298 sind formaldehydfreie Textilbinder für Cellulosefaservliese bekannt, die aus einem filmbildenden, schnell härtenden Emulsionspolymerisat mit einem Gehalt an nicht Formaldehyd abspaltenden reaktiven Monomereinheiten und aus einem Amidgruppen enthaltenden wasserlöslichen Polymerisat zusammengesetzt sind. Als reaktive Monomereinheiten des Emulsionspolymerisats werden Acrylamidoglykolat-methylether (MAGME) und Isobutoxymethylacrylamid genannt, während N-Methylolacrylamid wegen seiner Fähigkeit zur Abspaltung von latent gebundenem Formaldehyd als ungeeignet bezeichnet wird. Anscheinend bewirkt das stark hydrophile Lösungspolymerisat eine Verfestigung des Faservlieses, die auf Wasserstoffbrücken zwischen hydrophilen Gruppen der Cellulose und des Polymerisats beruht. Ein Nachteil dieser Bindemittel ist der verhältnismäßig hohe Preis der verwendeten reaktiven Monomeren, der für manche Anwendungsfälle, wie zur Verfestigung von Dachbahnvliesen, nicht tragbar ist. Die Binderfestigkeit bei hohen Temperaturen ist nicht befriedigend.

### Aufgabe und Lösung

Der Erfindung liegt die Aufgabe zugrunde, ein wäßriges Bindemittel für textile Flächengebilde zur Verfügung zu stellen, das bei der Ausrüstung von nicht-cellulosischen Faserprodukten auch bei hohen Temperaturen hohe Festigkeitswerte ergibt. Diese Eigenschaft hat z.B. bei der Imprägnierung von verfestigten Faserbahnen mit geschmolzenem Bitumen, das eine Temperatur von 180^{o}C haben kann, technische Bedeutung. Gleichzeitig soll das Bindemittel nicht mehr als 5 Gew.-% an freiem und latent gebundenem Formaldehyd enthalten und bei der Verarbeitung möglichst wenig Formaldehyd abgeben. Aus diesem Grunde kam eine Lösung der Aufgabe durch Zusatz von formaldehydreichen Aminoplastharzen nicht in Betracht.

Die erwünschten Festigkeitswerte lassen sich mit üblichen selbstvernetzenden Kunststoffdispersionen allein nicht erreichen, da sich ihr Gehalt an vernetzungsfähigen N-Methylolamidgruppen ohne Gefährung der kolloidchemischen Stabilität nicht beliebig erhöhen läßt. Zwar ließe sich die Binderfestigkeit durch den Zusatz von Aminoplastharzen steigern, jedoch nur um den Preis einer drastischen Zunahme der Formaldehydemission.

Die Aufgabe bestand deshalb im engeren Sinne darin, ein hohes Niveau der Hochtemperatur-Binderfestigkeit von selbstvernetzenden Kunststoffdispersionen zu erreichen, ohne zur Lösung dieser Aufgabe teure Reaktivmonomere oder Aminoplastharze einzusetzen oder eine Steigerung der Formaldehydemission in Kauf zu nehmen.

Es wurde gefunden, daß dieses Ziel durch die Kombination einer wäßrigen Binderdispersion, die latent gebundenen Formaldehyd enthält, mit einem zusätzlich in der wäßrigen Phase gelösten, Amidgruppen enthaltenden Polymer erreicht werden kann. Gegenstand der Erfindung ist ein wäßriges Bindemittel für textile Flächengebilde enthaltend
A) eine wäßrige Dispersion eines filmbildenden, selbstvernetzenden Emulsionspolymerisats und
B) ein in der wäßrigen Phase des Bindemittels gelöstes Polymer, das zu 10 bis 100 Gew.-% aus Acryl- und/oder Methacrylamid aufgebaut ist,
wobei das Gewichtsverhältnis von A zu B als Trockensubstanzen 95 : 5 bis 70 : 30 beträgt. In diesem Gewichtsverhältnis werden die bei der Emulsionspolymerisation entstehenden wasserlöslichen Polymeren mitgerechnet, da sie sich bei der Erfassung der löslichen Polymeren in der abzentrifugierten Wasserphase des wäßrigen Bindemittels von dem zusätzlich mitverwendeten Polymer B nicht leicht unterscheiden lassen.

Erfindungsgemäß wird zusammen mit dem gelösten Polymer B ein Emulsionspolymerisat A eingesetzt, das 1 bis 15 Gew.-% an Einheiten des N-Methylol-acrylamids oder/und -methacrylamids enthält. Überraschenderweise ergibt gerade diese Kombination von Polymeren A und B Textilausrüstungen mit hohen Festigkeitseigenschaften bei deutlich verminderter Formaldehydfreisetzung.

Würden solche Dispersionen allein oder in Kombination mit Aminoplastharzen angewendet, so gäben sie bei der Ausrüstung von Textilien merkliche Mengen an Formaldehyd an die Atmosphäre ab. Das träfe manchmal sogar für die ausgerüsteten Textilien selbst zu. Das amidhaltige Polymer B hat nun die überraschende Fähigkeit, einerseits mit dem Emulsionspolymerisat A ähnlich wie ein Aminoplastharz zu kondensieren und andererseits bei der Verarbeitung freiwerdenden Formaldehyd zu binden. Diese Fähigkeit sollte zwar dem wasserlöslichen Polymer, das während der Emulsionspolymerisation entsteht, in entsprechender Weise zu eigen sein, jedoch ist seine Wirkung durch die verhältnismäßig geringe Menge beschränkt. Jedenfalls zeigt sich die Wirkung des zusätzlich verwendeten Polymers B bei der Ausrüstung textiler Flächengebilde in vorteilhafter Weise.

### Vorteilhafte Eigenschaften der Erfindung

Im Vergleich zu herkömmlichen selbstvernetzenden Dispersionen zeichnen sich die erfindungsgemäßen Bindemittel dadurch aus, daß sie einem damit ausgerüsteten textilen Flächengebilde eine erhöhte Festigkeit verleihen. Trotz des Gehalts an latent gebundenem Formaldehyd in dem erfindungsgemäßen Bindemittel ist nur eine geringe Formaldehydemission bei der Verfestigung von textilen Flächenprodukten festzustellen.

Die vorteilhafte Eigenschaftskombination von hoher Binderfestigkeit, namentlich in der Wärme, und geringer Formaldehydemission, die durch den Zusatz des wasserlöslichen Acryl- und/oder Methacrylamid-Polymers erreicht wird, geht aus den nachfolgend beschriebenen Vergleichsversuchen hervor. Eine handelsübliche selbstvernetzende Polyacrylatdispersion A1 ist - neben Methylmethacrylat und Butylacrylat (im Gewichtsverhältnis 60 : 40) als Hauptkomponenten - zu 3 Gew.-% aus N-Methylolmethacrylamid und zu 5 Gew.-% aus Methacrylamid aufgebaut. Sie gibt bei alleiniger Verwendung beim Erhitzen auf 160^{o}C innerhalb 5 Minuten 300 ppm Formaldehyd ab; die bei dieser Prüfung freigesetzte Menge wird als "abspaltbarer Formaldehyd" bezeichnet. Wenn die Gehalte an N-Methylolmethacrylamid auf 4 Gew.-% und an Methacrylamid auf 6 Gew.-% erhöht werden, steigt der abspaltbare Formaldehyd auf 1130 ppm. Trotz des gesteigerten Gehalts an vernetzungsfähigen Gruppen sind die mit dieser Polyacrylatdispersion A2 erreichbaren Festigkeitswerte nur mäßig erhöht, wie aus der nachfolgenden Tabelle 1 hervorgeht. Die Tabelle zeigt auch den drastischen Anstieg der Formaldehydemission, wenn zur Verbesserung der Binderfestigkeit 10 % (bezogen auf ges. Bindergewicht) eines wasserlöslichen Aminoplastharzes B2 (Cassurit MT ® ) zugesetzt werden.

Eine deutliche Verbesserung der Festigkeitswerte, namentlich bei hohen Temperaturen, wird erfindungsgemäß durch die Kombination der Polyacrylatdispersion A2 mit einem Lösungpolymerisat B1 aus 60 Gew.-% Acrylamid, 30 Gew.-% Methacrylamid und 10 Gew.-% Hydroxyethyl-methacrylat erreicht. Das Gewichtsverhältnis A2 : B1 ist 9 : 1.

Die nachfolgende Tabelle enthält für eine Reihe von mit 33 Gew.-% Binderharz imprägnierten und bei 180^{o}C unter saurer Katalyse kondensierten Polyesterfaservliesen mit einem Flächengewicht von 125 g/qm (Lutradur® H1015) die gemessenen Werte des Bruchwiderstandes (Fmax) und des Bruchdehnungswertes (DFmax), jeweils für 20^{o}C und 180^{o}C.

**Tabelle 1**

| Imprägnierharz | Fmax[N] | DFmax[%] | Fmax[N] | DFmax[%] | abspaltb. Formaldeh. |
|---|---|---|---|---|---|
| | Temp.(^{o}C): 20 | 20 | 180 | 180 | |
| A1 | 439 | 34,0 | 187 | 64,1 | 300 |
| A2 | 501 | 36,5 | 231 | 93,0 | 1130 |
| A2 + B1 | 500 | 35,6 | 289 | 111 | 750 |
| A2 + B2 | 510 | 25,6 | 325 | 117 | 6730 |

Die an ausgerüsteten Textilien feststellbaren Bruchwiderstände und Bruchdehnungswerte werden mit der Vernetzungsdichte des verwendeten Kunststoffes in Verbindung gebracht. Die in dem Emulsionspolymerisat enthaltenen N-Methylolamidgruppen reagieren entweder untereinander unter Abspaltung von Formaldehyd oder mit zusätzlich eingebauten primären Amidgruppen zu N,N'-Methylen-bis-amid-Brücken. Nach herrschender Auffassung bleibt die Zahl der Vernetzungsbrücken bei der Kondensation des selbstvernetzenden Emulsionspolymerisats allein unter dem theoretischen Wert, der sich aus der vollständigen Umsetzung aller reaktiven Gruppen ergeben würde. Dadurch bleiben N-Methylolamidgruppen zurück, die unter allmählicher Zersetzung Formaldehyd abspalten können.

Ohne die Erfindung auf eine bestimmte Theorie festlegen zu wollen, wird vermutet, daß sich das in der wäßrigen Phase des Bindemittels gelöste Polymer B bevorzugt mit den N-Methylolgruppen des Emulsionspolymerisats umsetzt. Dies ist schon aus der dichteren Stellung der Amidgruppen erklärlich. Die Umsetzung der N-Methylolamidgruppen scheint vollständiger als in Abwesenheit des Polymeren B abzulaufen. Auch wenn nur ein Teil der Amidgruppen des Polymeren B mit N-Methylolgruppen reagiert, so führt dennoch jeder solche Umsetzungsschritt zu einer wirksamen Vernetzungsbrücke zwischen den Polymeren A und B. Übrig bleibende Amidgruppen können darüberhinaus als Formaldehydfänger wirken und dadurch sogar zusätzliche Vernetzungsbrücken erzeugen. Infolge einer hohen Vernetzungsdichte werden hohe Festigkeitseigenschaften bei einem niedrigen Gehalt an abspaltbarem Formaldehyd erreicht.

### Ausführung der Erfindung

Als wäßrige Dispersion A kann jede für die Textilausrüstung geeignete selbstvernetzende Kunststoffdispersion mit vernetzungsfähigen N-Methylolamidgruppen verwendet werden.

Ihr Gehalt an Formaldehyd in freier und latent gebundener Form, bezogen auf reines Binderharz, soll möglichst nicht mehr als 5 Gew.-% betragen; das ist bei der Mehrzahl der für die Textilausrüstung hergestellten Kunststoffdispersionen der Fall. Wenn auch im Interesse einer hohen Vernetzungsdichte ihr Gehalt an N-Methylolacrylamid und - methacrylamid-Einheiten verhältnismäßig hoch liegen sollte und bis zu 15 Gew.-% betragen kann, ergeben auch Kunststoffdispersionen mit einem Gehalt von wenigstens 1 Gew.-% an N-Methylolacrylamid und -methacrylamid-Einheiten in Verbindung mit der Komponente B höhere Binderfestigkeiten als Bindemittel ohne die Komponente B. In der Regel ist das Emulsionspolymerisat A zu 3 bis 10 Gew.-% aus Einheiten des N-Methylol-acrylamids und/oder -methacrylamids und bis zu 10 Gew.-% aus Einheiten des Acryl- und/oder Methacrylamids aufgebaut.

Je nach den erwünschten Eigenschaften der ausgerüsteten textilen Flächengebilde können die erfindungsgemäßen Bindemittel so aufgebaut sein, daß der aus dem Bindemittel beim Trocknen und Kondensieren entstehende Film hart, spröde und trocken oder weich und klebrig ist oder eine zwischen diesen Extremen liegende Beschaffenheit hat. Bekanntlich hängen diese Eigenschaften von der dynamischen Einfriertemperatur (T-lambda-max nach DIN 53 445) des Films ab, die vorzugsweise im Bereich von 10 bis 80^{o}C, insbesondere 20 bis 60^{o}C liegt. Diese Größe wird in an sich bekannter Weise weitgehend durch den Aufbau des Emulsionspolymerisats bestimmt.

Bevorzugt ist das Emulsionspolymerisat A zu 60 bis 97 Gew.-% aus Alkylestern der Acryl- und/oder Methacrylsäure mit 1 bis 8 Kohlenstoffatomen im Alkylrest aufgebaut. Bevorzugte Alkylester der Acrylsäure sind Methyl-, Ethyl-, Propyl-, Isopropyl-, n-Butyl-, Isobutyl- und 2-Ethyl-hexyl-acrylat. Bevorzugte Alkylester der Methacrylsäure sind Methyl-, Ethyl-, Propyl-, Isopropyl-, n-Butyl- und Isobutylmethacrylat. Die Alkylmethacrylate können ganz oder zum Teil durch Styrol oder polymerisierbare Derivate des Styrols, wie Vinyltoluol oder alpha-Methylstyrol, ersetzt sein. Bekanntlich werden Weichheit und Dehnbarkeit des Polymerisats durch Alkylester der Acrylsäure, Härte und Sprödigkeit durch niedere Alkylester der Methacrylsäure oder durch Styrole gefördert. Typische Polyacrylatdispersionen für die Zwecke der Erfindung enthalten daher vorzugsweise Einheiten dieser beiden Gruppen von Monomeren im Gewichtsverhältnis von etwa 70 : 30 bis 20 : 80.

Geeignete selbstvernetzende Dispersionen lassen sich nach bekannten Verfahren der Emulsionspolymerisation mit einem Feststoffgehalt zwischen 30 und 65 Gew.-% herstellen, werden aber zur Herstellung einer Imprägnierflotte im allgemeinen mit Wasser bzw. mit der wäßrigen Lösung des Polymeren B auf 15 bis 45 Gew.-% verdünnt. In der Regel sind sie durch anionische oder/und nichtionische Emulgatoren stabilisiert.

Das zusätzlich verwendete Polymer B kann allein aus Acrylamid oder Methacrylamid oder deren Mischung aufgebaut sein. Vorzugsweise ist es frei von Formaldehyd abgebenden Monomereinheiten, wie N-Methylolacrylamid und - methacrylamid; zumindest sollte der Anteil derartiger Monomereinheiten 10 Gew.-% (bez. auf B) nicht überschreiten.

Um gute Wasserlöslichkeit zu gewährleisten, beträgt der Anteil des Acryl- und/oder Methacrylamids nicht weniger als 10 Gew.-% und vorzugsweise mindestens 50 Gew.-%. Daneben können andere ethylenisch ungesättigte, radikalisch polymerisierbare Monomere an ihrem Aufbau beteiligt sein. Comonomere, die selbst wasserlöslich sind oder wenigstens wasserlösliche Homopolymerisate bilden, wie niedere Hydroxyalkylester der Acryl- und/oder Methacrylsäure, können einen Anteil bis zu 90 Gew.-% des Polymeren B bilden, während der Anteil nicht oder schwer wasserlöslicher Comonomerer stets so begrenzt sein muß, daß das Polymer B als ganzes in der wäßrigen Phase des Bindemittels ausreichend löslich ist. Er übersteigt selten 30 Gew.-%. Bevorzugte Polymere B sind zu 50 bis 95 Gew.-% aus Acryl- und/oder Methacrylamid, zu 5 bis 50 Gew.-% aus wasserlöslichen bzw. wasserlösliche Homopolymerisate bildenden, äthylenisch ungesättigten, radikalisch polymerisierbaren Monomeren und zu höchstens 20 Gew.-% aus nicht wasserlöslichen äthylenisch ungesättigten, radikalisch polymerisierbaren Monomeren aufgebaut. Latent gebundenen Formaldehyd enthaltende Monomere sind in den bevorzugten Polymeren B nicht enthalten.

Das Copolymer B kann auf einfache Weise hergestellt werden, indem man die entprechenden Monomeren in einer Konzentration von beispielsweise 10 bis 40 Gew.-% in Wasser löst und nach Zusatz eines wasserlöslichen radikalbildenden Initiators, wie Alkali- oder Ammonium-peroxodisulfat, bei Temperaturen von 60 bis 90^{o}C die Polymerisation auslöst. Das Molekulargewicht liegt vorzugsweise im Bereich von 1.000 bis 200.000 (Gewichtsmittelwert) und läßt sich während der Polymerisation gegebenenfalls durch Zusatz eines Kettenübertragungsmittels wie Thioglykolsäure auf einen Wert in diesem Bereich einstellen.

Die wäßrige Polymerisatlösung wird vorzugsweise ohne Isolierung des Polymeren B unmittelbar mit der Kunststoffdispersion A vermischt. Es ist jedoch auch möglich, das Polymer B in reiner Form herzustellen oder zu isolieren und als Pulver in der wäßrigen Phase der Dispersion zu lösen. Vorzugsweise beträgt der Anteil des Polymers B 5 bis 15 Gew.-%, bezogen auf das Emulsionspolymerisat A.

Das Bindemittel kann eine Viskosität im Bereich von 20 bis 10.000 mPa s haben. Es kann mit weiteren Zusätzen, wie Bakteriziden, Fungiziden, Entschäumern, sauren Härtungskatalysatoren, Thermosensibilisierungsmitteln, Puffersubstanzen, Tensiden, Weichmachern, Filmbildungshilfsmitteln, Flammschutzmitteln u.ä. je nach den Erfordernissen des Anwendungsfalles konfektioniert werden.

### Anwendung des Bindemittels

Die erfindungsgemäßen Bindemittel sind zur Filmbildung bei Temperaturen zwischen 0 und 100^{o}C befähigt. Um die Filmbildung zu erleichtern, können dem Bindemittel übliche Filmbildungshilfsmittel, wie flüchtige Lösemittel oder schwer flüchtige Weichmacher für das Emulsionspolymerisat, zugesetzt werden. Das Bindemittel kann ebenso wie herkömmliche filmbildende, selbstvernetzende wäßrige Kunststoffdispersionen zum Ausrüsten von textilen Flächengebilden eingesetzt werden. Unter textilen Flächengebilden sind Gewebe, Gewirke und Faservliese aus natürlichen oder synthetischen Fasern, insbesondere aus Baumwolle, Zellwolle, Viskose, Celluloseacetat, Polyester, Polyamid, Polyacrylnitril, Polypropylen oder aus Gemischen solcher Fasern oder aus Glasfasern zu verstehen. Sie können ein Flächengewicht von 50 bis 500 g/qm haben. Faservliese aus Polyesterfasern sind bevorzugt. Das Bindemittel wird beispielsweise durch Tauchen, Sprühen, Pflatschen, Rakeln oder Drucken in einer Menge von beispielsweise 5 bis 100 Gew.-%, berechnet als Trockenprodukt und bezogen auf das Fasergewicht, auf das textilen Flächengebilde aufgebracht. Es kann dazu mit sauren Katalysatoren, wie p-Toluolsulfonsäure, Citronensäure, Phosphorsäure oder Ammoniumphosphat, mit Farbstoffen oder Pigmenten versetzt, mit Wasser oder Verdickungsmitteln auf die anwendungstechnisch erforderliche Viskosität eingestellt und gegebenenfalls geschäumt werden. Nach dem Trocknen wird die erhaltene Imprägnierung bei Temperaturen von 100 bis 180^{o}C innerhalb von 180 bis 30 sec vernetzt. Man erhält auf diese Weise verfestigte textile Flächengebilde mit einer hervorragenden Beständigkeit gegen Lösemittel und gegen Weichmacher.

Durch die Kondensation wird das Bindemittel unlöslich und unschmelzbar. Es verleiht daher dem damit ausgerüsteten textilen Flächengebilde erhöhte mechanische Festigkeit, insbesondere Zugfestigkeit. Die bemerkenswert hohe Festigkeit bei erhöhter Temperatur ist von besonderer Bedeutung bei der Imprägnierung von Faservliesbahnen, vorzugsweise aus Polyesterfasern, mit geschmolzenem Bitumen zur Herstellung von Dachbahnen. Das Bitumen hat bei der Imprägnierung eine Temperatur von 150 bis 200 Grad C. Bei dieser Temperatur darf die Vliesbahn beim Transport durch das Imprägnierbad auch bei hoher Geschwindigkeit weder reißen noch stark gedehnt werden.

### BEISPIELE

### A. Herstellung von Kunststoffdispersionen A

In einem 1-Liter- Rundkolben mit Rührwerk, Rückflußkühler und Zulaufgefäß werden 120 Teile Wasser und 0,02 Teile Na-Laurylsulfat vorgelegt, auf 80^{o}C erhitzt und mit 0,1 Teil Ammoniumperoxodisulfat versetzt. Bei dieser Temperatur wird innerhalb von 4 Stunden eine Emulsion aus
250,0 Teilen Wasser
12,0 Teilen einer 10%igen wäßr.Lösung von Nalaurylsulfat,
10,0 Teilen einer 10%igen wäßr.Lösung von Ammoniumperoxodisulfat,
400,0 Teilen einer Monomermischung gemäß Tabelle 2 zugesetzt. Man erhält etwa 50-%ige wäßrige Dispersionen.

Beteutung der Kurzbezeichnungen:
- MMA: - Methylmethacrylat
- EA: - Ethylacrylat
- BA: - n-Butylacrylat
- MMAM: - N-Methylol-methacrylamid
- MAM: - Methacrylamid
- MAA: - Methacrylsäure
- MAGME: - Methylacrylamidoglykolat-methylether

### B. Herstellung von gelösten Polymeren B1 und B3

Zur Herstellung des Polymers B1 werden 590 Teile Wasser von 85^{o}C mit einer Lösung von 2,5 Teilen Ammoniumperoxodisulfat in 8 Teilen Wasser versetzt. Innerhalb von 2 Stunden wird eine Lösung von 144 Teilen Acrylamid, 25 Teilen Methacrylamid und 25 Teilen 2-Hydroxyethylmethacrylat in 144 Teilen Wasser zudosiert und 2 Stunden nachpolymerisiert. Es wird eine etwa 25-%ige wäßrige Lösung mit einer Viskosität von 420 mPa s erhalten.

Zur Herstellung des Polymers B3 wird ebenso verfahren, jedoch eine Monomerenmischung aus 185 Teilen Methacrylamid, 45 Teilen Acrylamid sowie 12 Teile Thioglykolsäure als Regler zugesetzt. Die Polymerisatlösung hat bei einem Feststoffgehalt von etwa 26 Gew.-% eine Viskosität von 350 mPa s.
- B1:: Zusammensetzung 60 Gew.-% Acrylamid
30 Gew.-% Methacrylamid
10 Gew.-% Hydroxyethyl-methacrylat
- B3:: Zusammensetzung 80 Gew.-% Methacrylamid
20 Gew.-% Acrylamid
- B2:: Für Vergleichszwecke wird als lösliches Polymer B2 ein handelsübliches Melamin-Formaldehyd-Kondensationsharz in Form einer 75-%igen wäßrigen Lösung (Handelsbezeichnung Cassurit MT ®, Cassella AG) verwendet.

Die Mengenangaben beziehen sich auf Feststoff.

### C. Imprägnierung von Faservliesen

Wäßrige Bindemittel werden aus den in Tabelle 3 angegebenen prozentualen Mengenverhältnissen (Feststoff) der Dispersionen A und der Polymerlösungen B zusammengesetzt und mit Wasser auf einen Feststoffgehalt von 25 Gew.-% verdünnt. Der jeweils angegebene pH-Wert wird - soweit erforderlich - mit p-Toluolsulfonsäure eingestellt. Thermisch vorverfestigte Spinnvliese aus Polyesterfasern mit einem Flächengewicht von 125 g/m² (Lutradur ® H1015, BASF) werden mit den wäßrigen Bindemitteln so imprägniert und abgequetscht, daß die Binderauflage nach dem Trocknen und Kondensieren bei 180^{o}C (10 min) 33 - 35 Gew.-% beträgt.

### D. Bestimmung des Bruchwiderstandes

Der Bruchwiderstand der imprägnierten Vliesstoffe wird im Streifenzugversuch nach DIN 53 857, Teil 2 mittels einer Zugprüfmaschine gemäß DIN 53 112 an 5 cm breiten Streifen bestimmt. In Tabelle 3 werden der Bruchwiderstand Fmax in N/5 cm und die Bruchdehnung in % der Prüfstreifenlänge angegeben.

### E. Bestimmung des abspaltbaren Formaldehyds Fₐ

Eine Probe des wäßrigen Bindemittels wird auf Quarzsand eingewogen und 5 Minuten auf 160^{o}C erhitzt. Der freigesetzte Formaldehyd wird aufgefangen und photometrisch nach der Acetylaceton-Methode (Amtliche Sammlung von Untersuchungsverfahren des BGA, § 35 LMBG B 82.02-1, Juni 1985) bestimmt und in Teilen pro Million Teile (ppm) auf die eingesetzte Menge des Bindemittels bezogen.

## Patentansprüche

1. Wäßriges Bindemittel für textile Flächengebilde, enthaltend
A) eine wäßrige Dispersion eines filmbildenden, selbstvernetzenden Emulsionspolymerisats und
B) ein in der wäßrigen Phase des Bindemittels gelöstes Polymer, das zu 10 bis 100 Gew.-% aus Acryl- und/oder Methacrylamid aufgebaut ist,
wobei das Gewichtsverhältnis von A zu B 95 : 5 bis 70 : 30 beträgt und das Bindemittel keine Aminoplastharze enthält,
dadurch gekennzeichnet,
daß das Emulsionspolymerisat A 1 bis 15 Gew.- % an Einheiten des N-Methylol-acrylamids oder/und -methacrylamids enthält.

2. Wäßriges Bindemittel nach Anspruch 1, dadurch gekennzeichnet, daß das gelöste Polymer B zu höchstens 10 Gew.-% aus N-Methylolacryl- und/oder methacrylamid aufgebaut ist.

3. Wäßriges Bindemittel nach Anspruch 2, dadurch gekennzeichnet, daß das gelöste Polymer B zu 10 bis 100 Gew.-% aus Acryl- und/oder Methacrylamid, zu 0 bis 90 Gew.-% aus wasserlöslichen, äthylenisch ungesättigten, radikalisch polymerisierbaren Monomeren und zu höchstens 30 Gew.-% aus nicht wasserlöslichen äthylenisch ungesättigten, radikalisch polymerisierbaren Monomeren aufgebaut ist.

4. Wäßriges Bindemittel nach Anspruch 3, dadurch gekennzeichnet, daß das gelöste Polymer B zu 50 bis 95 Gew.-% aus Acryl- und/oder Methacrylamid, zu 5 bis 50 Gew.-% aus wasserlöslichen, äthylenisch ungesättigten, radikalisch polymerisierbaren Monomeren und zu höchstens 20 Gew.-% aus nicht wasserlöslichen äthylenisch ungesättigten, radikalisch polymerisierbaren Monomeren aufgebaut ist.

5. Wäßriges Bindemittel nach einem oder mehreren der Ansprüche 1 bis 4, dadurch gekennzeichnet, daß das gelöste Polymer B Einheiten eines Hydroxyalkylesters der Acryl- und/oder Methacrylsäure enthält.

6. Wäßriges Bindemittel nach einem oder mehreren der Ansprüche 1 bis 5, dadurch gekennzeichnet, daß das Emulsionspolymerisat A zu 60 bis 97 Gew.-% aus Alkylestern der Acryl- und/oder Methacrylsäure mit 1 bis 8 Kohlenstoffatomen im Alkylrest aufgebaut ist.

7. Wäßriges Bindemittel nach einem oder mehreren der Ansprüche 1 bis 6, dadurch gekennzeichnet, daß das Emulsionspolymerisat A zu 3 bis 10 Gew.-% aus Einheiten des N-Methylol-acrylamids und/oder -methacrylamids und bis zu 10 Gew.-% aus Einheiten des Acryl- und/oder Methacrylamids aufgebaut ist.

8. Wäßriges Bindemittel nach einem oder mehreren der Ansprüche 1 bis 7, dadurch gekennzeichnet, daß es einen Gehalt von nicht mehr als 5 Gew.-% an reaktionsfähigem Formaldehyd in freier und latent gebundener Form, bezogen auf reines Binderharz, hat.

9. Verwendung des wäßrigen Bindemittels nach einem oder mehreren der Ansprüche 1 bis 8 zum Verfestigen von textilen Flächengebilden.

10. Verwendung des wäßrigen Bindemittels gemäß Anspruch 9, dadurch gekennzeichnet, daß als textiles Flächengebilde ein Vlies aus Polyesterfasern eingesetzt wird.

## Claims

1. An aqueous binding agent for textile surfaces, containing
(A) an aqueous dispersion of a film-forming, self-cross-linking emulsion polymer and
(B) a polymer which is dissolved in the aqueous phase of the binding agent and synthesised, in an amount of 10 to 100 wt.%, from acryl- and/or methacrylamide,
in which the weight ratio of A to B is 95 : 5 to 70 : 30 and the binding agent does not contain any amino plastic resins, characterised in that the emulsion polymer A contains 1 to 15 wt.% of units of N-methylol-acrylamide or/and -methacrylamide.

2. An aqueous binding agent according to claim 1, characterised in that the dissolved Polymer B is synthesised, in a maximum amount of 10 wt.%, from N-methylolacryl- and/or methacrylamide.

3. An aqueous binding agent according to claim 2, characterised in that the dissolved Polymer B is synthesised, in an amount of 10 to 100 wt.%, from acryl- and/or methacrylamide and, in an amount from 0 to 90 wt.%, from water-soluble, ethylenically unsaturated radically polymerisable monomers, and, in a maximum amount of 30 wt.%, from water-insoluble, ethylenically unsaturated, radically polymerisable monomers.

4. An aqueous binding agent according to claim 3, characterised in that the dissolved Polymer B is synthesised, in an amount of 50 to 95 wt.%, from acryl- and/or methacrylamide and, in an amount of 5 to 50 wt.%, from water-soluble, ethylenically unsaturated, radically polymerisable monomers and, in a maximum amount of 20 wt.%, from water-insoluble, ethylenically unsaturated, radically polymerisable monomers.

5. An aqueous binding agent according to one or more of claims 1 or 4, characterised in that the dissolved Polymer B contains units of a hydroxyalkyl ester of acrylic and/or methacrylic acid.

6. An aqueous binding agent according to one or more of claims 1 to 5, characterised in that the emulsion Polymer A is synthesised, in an amount of 60 to 97 wt.%, from alkyl esters of acrylic and/or methacrylic acid having 1 to 8 carbon atoms in the alkyl group.

7. An aqueous binding agent according to one or more of claims 1 to 6, characterised in that the emulsion Polymer A is synthesised, in an amount of 3 to 10 wt.%, from units of N-methylol-acrylamide and/or -methacrylamide and, in an amount of up to 10 wt.%, from units of acryl- and/or methacrylamide.

8. An aqueous binding agent according to one or more of claims 1 to 7, characterised in that it has a content of not more than 5 wt.% of reactive formaldehyde in free and latently bound form, based on pure binder resin.

9. Use of the aqueous binding agent according to one or more of claims 1 to 8 for strengthening textile surfaces.

10. Use of the aqueous binding agent according to claim 9, characterised in that a fleece made of polyester fibres is used as a textile surface.

## Revendications

1. Liant aqueux pour produits textiles en nappes, contenant
A) une dispersion aqueuse d'un produit de polymérisation en émulsion, filmogène et auto-réticulant, et
B) un polymère qui est dissous dans la phase aqueuse du liant et qui est constitué, pour 10 à 100% en poids, d'acrylamide et/ou de méthacrylamide,
le rapport pondéral de A à B étant compris entre 95 : 5 et 70 : 30 et le liant ne contenant pas de résine aminoplaste,
caractérisé en ce que le produit de polymérisation en émulsion A contient 1 à 15% en poids de motifs de N-méthylolacrylamide et/ou de N-methylolméthacrylamide.

2. Liant aqueux selon la revendication 1, caractérise en ce que le polymère B dissous est constitué, pour 10% en poids au maximum, par du N-méthylolacrylamide et/ou du N-méthylolméthacrylamide.

3. Liant aqueux selon la revendication 2, caractérisé en ce que le polymère B dissous est constitué pour 10 à 100% en poids par de l'acrylamide et/ou du méthacrylamide, pour 0 à 90% en poids par des monomères hydrosolubles à insaturation éthylénique, susceptibles de polymérisation radicalaire, et pour 30% en poids au maximum par des monomères non hydrosolubles à insaturation éthylénique, susceptibles de polymérisation radicalaire.

4. Liant aqueux selon la revendication 3, caractérisé en ce que le polymère B dissous est constitué pour 50 à 95% en poids par de l'acrylamide et/ou du méthacrylamide, pour 5 à 50% en poids par des monomères hydrosolubles à insaturation éthylénique, susceptibles de polymérisation radicalaire, et pour 20% en poids au maximum par des monomères non hydrosolubles à insaturation éthylénique, susceptibles de polymérisation radicalaire.

5. Liant aqueux selon l'une quelconque des revendications 1 a 4, caractérisé en ce que le polymère B dissous contient des motifs d'un ester hydroxyalkylique de l'acide acrylique et/ou méthacrylique.

6. Liant aqueux selon l'une quelconque des revendications 1 à 5, caractérise en ce que le produit de polymérisation en émulsion A est constitué, pour 60 à 97% en poids, par des esters alkyliques de l'acide acrylique et/ou méthacrylique contenant 1 à 8 atomes de carbone dans le reste alkyle.

7. Liant aqueux selon l'une quelconque des revendications 1 a 6, caractérisé en ce que le produit de polymérisation en émulsion A est constitué, pour 3 à 10% en poids, par des motifs de N-méthylolacrylamide et/ou de N-méthylolméthacrylamide et, pour 10% en poids au maximum, par des motifs d'acrylamide et/ou de méthacrylamide.

8. Liant aqueux selon l'une quelconque des revendications 1 à 7, caractérise en ce qu'il a une teneur ne dépassant pas 5% en poids en formaldéhyde réactif sous forme libre et latente liée, par rapport au liant résineux pur.

9. Utilisation du liant aqueux selon l'une quelconque des revendications 1 à 8 pour le fixage de produits textiles en nappes.

10. Utilisation du liant aqueux selon la revendication 9, caractérisée en ce qu'un non-tissé de fibres de polyester est traité en tant que produit textile en nappe.
